# FASCICULE DE BREVET EUROPEEN

(11) **EP 0 156 744 B1**
(45) Date de publication et mention de la délivrance du brevet: **11.05.1988**
(21) Numéro de dépôt: 85420040.9
(22) Date de dépôt: 11.03.1985
(51) Int. Cl.: C25C 3/00, C25C 3/26, C25C 7/00

(54) **Procédé d'obtention d'un métal par électrolyse d'halogénures en bain de sels fondus comportant un double dépôt simultané et continu et dispositifs d'application**
Verfahren zur Gewinnung eines Metalls durch Elektrolyse von geschmolzenen Halogeniden mit gleichzeitigem und fortlaufendem Doppelniederschlag und Vorrichtung dafür
Process for winning a metal by electrolysis of molten halogenides whereby a simultaneous and continuous double disposition is taking place, and apparatus therefor

(30) Priorité: 12.03.1984 FR 8403967
(43) Date de publication de la demande: 02.10.1985
(73) Titulaire: PECHINEY, 75008 Paris (FR)
(72) Inventeur: Cohen, Joseph, F-75008 Paris (FR); Lorthioir, Gérard, F-94400 Vitry-sur-Seine (FR)
(74) Mandataire: Vanlaer, Marcel

(56) Documents cités:
- EP-A- 0 053 567
- FR-A- 1 146 248
- FR-A- 1 221 991
- US-A- 3 282 822

## Description

La présente invention est relative à un procédé d'obtention d'un métal par électrolyse d'halogénures en bain de sels fondus comportant un double dépôt simultané et continu et à des dispositifs d'application dudit procédé.

Parmi les métaux concernés, figurent tous ceux qui présentent un point de fusion supérieur à 1000°C et, de préférence, plusieurs états de valence tels que notamment le titane, le zirconium, l'hafnium, le thorium, le vanadium, le niobium, le tantale, le chrome, le molybdène, le tungstène, l'uranium, le plutonium ainsi que les métaux des terres rares.

L'homme de l'art sait qu'on peut obtenir le dépôt d'un métal en introduisant un de ses dérivés tels qu'un halogénure, par exemple, dans un bain de sels fondus et en le soumettant dans son principe le plus simple à l'action de deux électrodes reliées aux pôles d'une source de courant continu: à l'anode se dégage l'halogène et à la cathode se dépose le métal. Cette technique dite d'électrolyse ignée a fait l'objet de nombreuses études qui ont abouti à la conception de divers procédés se distinguant entre eux par la composition du bain, l'état physique et chimique de l'halogénure, la modulation du régime de courant appliqué et à la réalisation de multiples dispositifs ou cellules qui présentent des différences quant à leur structure et à leur forme, notamment au niveau des électrodes, des systèmes d'injection d'halogénures et de récupération du métal déposé.

Il est cependant un point commun à l'ensemble de ces cellules, c'est la présence d'un diaphragme poreux qui sépare l'anode de la cathode et partage le bain en deux volumes distincts: l'anolyte et le catholyte. Ce diaphragme a notamment pour effet d'éviter que l'halogène dégagé à l'anode ne réoxyde les halogénures réduits dissous dans l'électrolyte quand le métal comporte plusieurs valences.

Ce diaphragme peut être réalisé en céramique ou par dépôt d'un métal réfractaire sur un treillis métallique polarisé convenablement.

La présente invention met en oeuvre une cathode métallique en forme de panier qui, tout en pouvant servir de diaphragme, sert surtout de premier récepteur du métal à déposer. Les documents GB 781.311, EP-A-0053567 et US-A-3.282.822 décrivent des procédés qu'on pourrait rapprocher de notre invention.

Le premier d'entre eux décrit une cellule de forme parallélépipédique renfermant un bain de chlorures; elle est partagée par une cloison verticale en deux compartiments qui communiquent entre eux par un espace situé entre le bas de la cloison et le fond de la cellule. Dans l'un des compartiments plonge un rondin métallique constituant l'anode et dans l'autre un ensemble cathodique, en tôle perforée, composé d'une cathode tubulaire et d'un panier cathodique concentrique alimenté en halogénure du métal à déposer. Selon l'inventeur, lorsque cette cellule fonctionne avec du tétrachlorure de titane gazeux, la distribution de courant sur les surfaces cathodiques est telle qu'il se forme du dichlorure qui est réduit rapidement en métal, non seulement à proximité des parois périphériques du panier, mais aussi à proximité des parois périphériques du tube central, tandis qu'il se dépose du trichlorure entre ces deux région. Comme le trichlorure est réduit moins rapidement en métal que le dichlorure, il en résulte le maintien d'une grande différence de concentration en chlorures réduits au sein du bain, ce qui a pour effet de donner des cristaux métalliques de taille relativement grande sur les parois cathodiques du panier. Ces cristaux sont alors récupérés, après arrêt en la cellule, en sortant le panier du bain et en les décollant de la paroi. On immerge à nouveau le panier pour entreprendre une nouvelle opération d'électrolyse.

L'US-A-3.282.822 rappelle d'abord les difficultés rancontrées avec les procédés tels que celui qui vient d'être décrit, notamment en ce qui concerne ·la formation à la fois de cristaux très fins et donc très oxydables et d'amas de cristaux plus gros, mais spongieux et emprisonnant entre eux des quantités importantes de bain. Pour y parer, il enseigne la nécessité d'un meilleur contrôle des densités de courant et d'une uniformité du courant à la surface des électrodes. Il préconise alors comme moyen une cathode en forme de boîte cubique ayant des parois latérales perforées, une paroi supérieure et un fond pleins. Au centre de la paroi supérieure de cette boîte débouche une tubulure d'alimentation en tétrachlorure de titane et à l'intérieur sont suspendues des barres cathodiques verticales. Autour de cette boîte sont réparties symétriquement dans le bain d'autres barres verticales faisant fonction d'anodes. Un évent placé sur le couvercle de la cellule permet l'évacuation vers l'extérieur du chlore produit par l'électrolyse.

Cette cellule fonctionne suivant deux régimes d'alimentation en chlorures. Dans un premier stade, on l'alimente rapidement de manière à avoir une mole TiC1₄ pour 10 à 20 Faradays. Il en résulte la formation sur les parois intérieures de la boîte de fins cristaux de titane qui se développent pour former un dépôt plus ou moins spongieux. Puis, la quantité de TiC1₄ est accrue de manière à avoir une mole de TiC1₄ pour 4,5 à 6,5 Faradays. Dans ces conditions, une concentration en TiC1₂ se produit et du titane métal se dépose de préférence sur les barres cathodiques sous une forme de cristaux à ramifications. Quand la boîte est pleine de métal, l'alimentation en TiC1₄ est interrompue, le courant prolongé pendant quelques instants pour épuiser le titane soluble, puis la boîte cathodique est sortie du bain et refroidie à l'abri de l'atmosphère. Le métal est alors séparé de la boîte, puis lavé avec une solution d'acide dilué et séché. Le produit obtenu renferme entre 50 et 80% de métal ayant une dureté Brinell de 120 environ.

Si cette cellule apporte un progrès par rapport à la précédente, comme le prétend l'inventeur, elle présente néanmoins les inconvénients suivants:
- son fonctionnement est discontinu du fait de la nécessité pour chaque opération de production de métal, d'utiliser successivement deux régimes de fonctionnement différents et de sortir le panier du bain pour récupérer le métal;
- lorsqu'on sort le bac cathodique du bain, il y a décrochage de fines particules de titane. Ces fines s'accumulent sous forme de boue au fond de la cellule et diminuent le rendement métal. De plus, du fait de leur bonne conductibilité électrique, elles provoquent la fuite d'une partie du courant destiné à l'électrolyse, réduisant ainsi le rendement électrique de la cellule. C'est pourquoi, il s'avère nécessaire de procéder prériodiquement à l'enlèvement de ces boues. Cet enlèvement se fait soit de façon mécanique, opération très insalubre, soit par introduction de chlore comme dans l'USP 3 607 011 (qui se réfère d'ailleurs à L'US-A-3.282.822 cité plus haut), de manière à transformer le métal en TiC1₄, halogénure qui s'échappe alors du bain par vaporisation et que l'on condense en vue d'un recyclage ultérieur;

le produit obtenu est hétérogène puisque le dépôt initial de métal sur les parois de la boîte, au moment où la quantité de courant admise est grande, est de nature spongieuse, alors que le dépôt ultérieur su les barres cathodiques, à quantité de courant réduite, est à plus gros cristaux;

du fait de la présence de produits spongieux, le contenu du panier retient une quantité notable de bain dont il faut se débarrasser par un traitement en milieu acide;

il n'est pas facile de saisir le moment où le pouvoir d'assimilation de cette cellule diminue, de sorte que du TiC1₂ et du TiCI₃ apparaissent dans l'anolyte et se recombient avec le chlore libéré à l'anode, ce qui diminue le rendement matière de l'opération.

L'EP-A-0053567 concerne une cellule pour la préparation par électrolyse en discontinu de zirconium ou d'hafnium à partir d'un mélange fondu de chlorures et de fluorures alcalins ou alcalino terreux.

Dans un de ces modes de réalisation, on met en jeu un double dépôt de métal simultané et continu d'une part sur un diaphragme en forme de panier maintenu cathodique par rapport à une anode centrale et d'autre part sur des cathodes extérieures à ce diaphragme.

Pour cela, on fait circuler un courant continu Il entre l'anode et le diaphragme et simultanément un courant 1-1₁ entre le diaphragme et les cathodes extérieures à partir desquelles le métal est récupéré.

Une telle cellule a cependant l'inconvénient de nécessiter une stabilisation de la valence des métaux mis en oeuvre et qui est de quatre dans le cas présent. Cela est obtenu au moyen d'ajout de fluorures dans le bain d'électrolyse. Mais d'une part ces composés sont corrosifs et polluants, d'autre part, ils ne peuvent être utilisés pour d'autres métaux polyvalents.

C'est pourquoi le but de l'invention est de proposer un procédé d'électrolyse en continu de métaux polyvalents dans lequel:
on évite l'utilisation de fluorures
on supprime la formation de boues

on recueille de façon aisée un métal essentiellement cristallisé, homogène n'emprisonnant pas de bain, apte sans traitement intermédiaire à être aggloméré par fusion.

Autant d'éléments qui contribuent à améliorer à la fois la capacité de production, les rendements matière et électrique, les conditions de travail et la qualité des produits fabriqués.

L'invention s'inspire de la technique enseignée l'EP-A-0053567 et consiste en un procédé d'obtention d'un métal par électrolyse d'halogènures dans un bain d'halogénures fondus contenu dans une cuve comportant un double dépôt simultané et continu, dans lequel on fait d'abord circuler un courant électrique continu 1₁ d'un ensemble anodique vers une cathode en forme de panier à double paroi, tous deux étant immergés dans le bain, en alimentant le panier avec un halogène du métal à déposer, jusqu'à ce que la quantité d'électricité débitée corresponde au remplissage de 1/3 à 2/3 du volume du panier par le métal, puis on introduit, dans le compartiment délimité par les parois intérieurs de la cuve et les parois extérieures du panier, l'halogénure du métal de manière à avoir dans le bain contenu dans ledit compartiment une teneur en métal combiné comprise entre 1 et 7% en poids, puis on fait alors circuler, simultanément au courant 1₁, un courant 1₂ du panier vers au moins une cathode complémentaire tout en continuant à alimenter le panier en halogénures, et ont extrait périodiquement ladite cathode complémentaire pour récupérer le métal obtenu et la remplace par une autre cathode.

Les différences présentées par l'invention par rapport à l'art antérieur sont les suivantes:

l'utilisation d'un panier à double paroi isolé à la fois de l'anode et de la cathode complémentaire sur laquelle s'effectue le dépôt de métal,

l'introduction d'halogénures dans le panier jusqu'à y former une quantité de métal déterminée,

l'introduction d'halogénures en quantité déterminée dans le volume de bain situé à la périphérie du panier,

l'alimentation en continu du panier en halogénures.

On constate que dans ces conditions, on supprime les inconvénients évoqués plus haut.

Dans ce procédé, on peut agir facilement et à tout moment sur le rapport entre les courants I₁ et I₂, c'est-à-dire accroître la quantité de métal déposé dans le panier en réduisant le transfert vers la cathode ou au contraire diminuer la quantité de métal déposé dans le panier en augmentant le transfert vers la cathode. Si, en régime, on arrive à un certain équilibre et donc à un volume constant dans le temps de métal déposé dans le panier, il peut arriver qu'en raison d'irrégularités dans le débit d'halogènures ou autres perturbations, un début de colmatage des parois du panier se produise; dans ce cas, il suffit d'augmenter 1₂ pour dissoudre les dépôts gênants et éventuellement les boues, et rétablir une marche correcte. A la limite, on peut pendant un temps donné interrompre soit Je courant soit le courant 1₂ de sorte que le rapport I₁/I₂ peut varier de 0 à l'infini et cela sans aucune répercussion sur la qualité du métal produit. Ceci constitue un avantage notable sur le procédé de l'art antérieur où en cas de colmatage, on n'avait d'autres ressources que d'arrêter l'électrolyse et de sortir le panier du bain pour ne récupérer qu'un métal fortement pollué par les halogénures n'ayant pu être réduits.

Mais, il convient, lors du démarrage de l'opération, de suivre un processus particulier consistant d'abord à constituer une réserve de métal dans le panier. Pour cela, on fait circuler uniquement un courant 1₁ entre l'anode et le panier, tandis que l'on introduit plusieurs charges successives d'halogénures dans la cellule. Quand la quantité d'électricité débitée correspond au remplissage de 1/2 à 2/3 environ du volume du panier par du métal, on introduit dans le compartiment délimité par les parois intérieures de la cellule et les parois extérieures du panier l'halogénure du métal à déposer qui se réduit à la valence 0 à la cathode en une seule étape, de manière à avoir une teneur en métal combiné comprise entre 1 et 7% en poids; ceci afin d'éviter la formation de produits pulvérulents. A ce moment, on fait passer simultanément un courant 1₁ et un courant 1₂ tout en continuant à alimenter le panier en halogénure. La cellule acquiert ainsi son régime de croisière. Il ne reste plus alors qu'à sortir régulièrement la ou les cathodes du bain pour récupérer le métal et à les remplacer par des cathodes vierges. Dans le cas de n cathodes, on opère de la manière suivante: un seule cathode ayant été mise en place dans le bain lors du démarrage, on immerge successivement les n-1 autres à des moments régulièrement espacés afin qu'au moment de l'immersion de la nième, la première soit recouverte par la quantité de métal raffiné souhaitée.

La description ci-dessus fait état d'une alimentation en halogénure seul. Mais, le procédé s'acco- mode aussi bien d'un mélange d'halogénure et de bain, ce dernier circulant entre les électrodes et étant soutiré en continu et recyclé après recharge en halogénure du métal que l'on veut déposer.

La procédé selon l'invention permet l'alimentation en halogénure sous une forme non seulement liquide mais également solide, ce qui est différent du procédé de l'USP 3 282 822 qui admettait seulement dans le cas du titane du tétrachlorure et de préférence gazeux. Cet élargissement aux trois états physiques de la matière résulte de la réalisation d'un dépôt en deux stades qui libère le procédé des contraintes de qualité du métal présent dans le panier puisque ce dernier ne constitue qu'une phase transitoire de son obtention.

Le procédé et applicable à la plupart des halogénures du type M (halogène),,, où M est un métal tel que le titane, le zirconium, l'hafnium, le thorium, le vanadium, le niobium, le tantale, le chrome, le molybdène, le tungstène, l'uranium, le plutonium, le métaux des terres rares et X une des valences du métal considéré. Il peut également s'appliquer aux métaux qu'il est difficile d'obtenir directement dans un état cristallin correct.

C'est ainsi que dans le cas du titante, tous les halogénures de type TiClₓ dans lesquels X a une valeur égale ou comprise entre 2 et 4, peuvent être mis en oeuvre. Ainsi, à la différence de l'USP cité plus haut, on peut utiliser outre du TiC1₄, du TiCl₃ ou du TiC1₂ ou un mélange de ces derniers ou encore un produit partiellement réduit dans lequel, par exemple, X est voisin de 2,3.

Les sous-chlorures ont l'avantage sur le TiC1₄ d'être solubles dans le bain de sels fondus et donc de donner un bain plus homogène. Ils permettent, en outre, un meilleur contrôle de la quantité d'ho- logénures introduits et donc de pouvoir limiter la teneur en titane combiné dans le panier et de réduire ainsi la diffusion d'ions titane vers l'anode et, par suite, les pertes dues à le réoxydation anodique.

La possibilité d'utiliser des sous-chlorures apporte donc à la technique antérieure un progrès important, qui ne pouvait être envisagé que dans la mesure où on n'était pas contraint d'imposer au dépôt métallique du panier des caractéristiques métallurgiques particulières, ce qui est le cas du présent procédé et qui en fait tout l'intérêt.

Le bain de sels fondus utilisé est choisi en fonction du métal à déposer. C'est ainsi que pour le titane, on prend de préférence un mélange de chlorures de calcium, baryum et sodium, en proportions convenables. Ce bain a l'avantage d'avoir une composition semblable à celle du bain utilisé pour la production électrolytique du sodium: on peut ainsi concevoir une boucle comportant la préréduction de TiC1₄ en TiClₓ par le sodium et la recirculation du bain du compartiment anodique vers la cellule d'électrolyse du sodium.

Quant aux intensités de courant appliquées, elles dépendent principalement des métaux à déposer, du type d'halogénure et de la vitesse d'alimentation et font donc l'object d'adaptations spécifiques.

L'invention concerne également deux dispositifs d'obtention de métaux. Un premier dispositif comprenant une cuve cylindrique conçue pour contenir ledit bain à l'abri de l'atmosphère, un ensemble anodique comprenant au moins une anode de forme cylindrique placée au centre de la cellule plongeant dans le bain, une cathode métallique entourant complètement et symétriquement l'ensemble anodique, des moyens de liaison des parties hautes de l'ensemble anodique et de la cathode respectivement aux pôles positif et négatif d'une source de courant continu, au moins une cathode complémentaire placée à l'extérieur de la cathode reliée à une source de courant de potentiel plus fortement négatif que celui de la cathode et caractérisé en ce que la cathode a la forme d'un panier en treillis, suspendu dans le bain, constitué par deux cylindres coaxiaux verticaux solidaires d'un fond perforé s'étendant jusqu'à l'axe de la cuve de manière à partager le volume du bain en trois compartiments, qu'il comporte un système d'alimentation en halogènures placé à la partie haute de la cathode et entre les deux cylindres, des moyens d'aspiration de l'halogène dégagé et des moyens de sortie de Ja cathode complémentaire du bain à l'arbi de l'air.

Ce dispositif diffère de celui de l'EP-A-0053567 notamment par la présence d'une cathode en forme de panier à double paroi.

Par ailleurs, l'ensemble anodique occupe une position centrale dans la cellule d'électrolyse et elle est entourée de façon symétrique par le panier cathodique, de sorte que l'ensemble de la paroi latérale intérieure et l'ensemble de la paroi latérale extérieure dudit panier sont chacun équidistants de l'anode. Une telle disposition crée dans l'anolyte un champ électrique régulièrement réparti qui évite des diffusions locales d'ions titane vers l'anode et favorise la canalisation de l'halogène dégagé.

La présence d'un fond perforé ou non à la base du panier et qui se prolonge jusqu'à l'axe de la cellule, contribue à former un compartiment où l'anolyte se trouve séparé électriquement du reste du bain et renforce les avantages dûs à la symétrie panier-anode.

Mais on peut encore accentuer l'isolement de l'anolyte en réalisant un double fond dont l'intérieur communique ou non avec le panier lui- même.

Le panier est constitué d'un treillis métallique en nickel de préférence dont les mailles ont des dimensions telles qu'elles empêchent un passage trop facile des particules de métal sans pour autant être une cause de colmatage.

La partie supérieure du panier émerge du bain et peut être ouverte au fermée. Dans les deux cas, elle est en relation, d'une part avec le système d'alimentation en halogénures, d'autre part avec le pôle négatif d'une source de courant par l'intermédiaire de passages étanches pratiqués dans le couvercle de la cellule.

Quant à l'ensemble anodique central, il est constitué de préférence par une pièce de forme cylindrique, en graphite, sculptée longitudinalement en vue de favoriser le dégagement gazeux, reliée au pôle positif d'une source de courant et placée à l'intérieur d'une cloche fixée de façon étanche au couvercle de la cellule et par l'intermédiaire de laquelle l'halogénure est envoyé vers une captation extérieure.

Autour du panier se trouvent placées de façon symétrique une ou des cathodes de préférence en fer, nickel, titane ou en métal à déposer, qui servent à recevoir le métal final. Cette disposition permet une répartition régulière du courant de deuxième dépôt et l'obtention d'un dépôt uniforme de métal. Elle contribue également à faciliter la récupération du métal en raison d'une bonne accessibilité desdites cathodes. En utilisant un nombre suffisant de cathodes, on diminue la densité de courant cathodique et favorise la qualité du dépôt. Une telle disposition aboutit à un partage de la cellule en trois compartiments distincts: un compartiment anodique où la teneur du bain en titane est pratiquement nulle, un compartiment constitué par le panier où le bain est très riche en ions titane et un compartiment cathodique délimité par les parois intérieures de la cellule et les parois extérieures du panier, où la teneur en titane du bain est relativement faible et de l'ordre de quelques pour cent en poids. D'où une structure originale qui convient parfaitement à application du procédé selon l'invention.

Cependant, il ne s'agit là que d'un dispositif préférentiel non limitatif et toute autre variante telle que celle, par exemple, consitant à l'inverser la disposition de l'ensemble anodique et de l'ensemble cathodique par rapport au panier fait partie de l'invention.

Dans ce cas, on a un dispositif comprenant une cuve cylindrique conçue pour contenir le bain à l'abri de l'atmosphère, une cathode en forme de panier perforé métallique à paroi latérale verticale solidaire d'un fond suspendu dans le bain, un ensemble anodique comportant au moins une anode de forme cylindrique plongeant dans le bain placé à l'extérieur du panier, des moyens de liaison des parties hautes de l'ensemble anodique et de la cathode respectivement aux pôles positif et négatif d'une source de courant continu, au moins une cathode complémentaire placée à l'intérieur du panier de façon symétrique, un dispositif d'alimentation en halogénures par la partie haute de la cathode, des moyens d'aspiration de l'halogène dégagé, caractérisé en ce que la paroi latérale du panier est en treillis, a la forme d'un cylindre, que le panier est équipé intérieurement d'une deuxième paroi latérale en treillis métallique parallèle et coaxiale à la première et fixée sur le fond de manière à partager le volume du bain en trois compartiments, que la cathode complémentaire est reliée par sa partie haute et par un moyen de liaison à une source de courant de potentiel plus fortement négatif que celui du panier, que le dispositif d'alimentation en halogénures est en relation avec l'intérieur du compartiment délimité par les deux parois en treillis du panier. Ce dispositif permet de regrouper les cathodes au centre de la cellule, ce que a pour résultat, notamment, de diminuer le nombre de dispositifs d'extraction desdites cathodes. Il ressemble en cela au dispositif de l'US-A-3 282 822, mais s'en distingue par une polarisation du panier et son alimentation entre deux parois formant un espace séparé des cathodes complémentaires d'où la possibilité d'obtenir sur ces dernières un dépôt de métal homogène et non spongieux.

Dans le cas où l'on désire alimenter la cellule avec un mélange de bain et d'halogénure du métal à déposer, on équipe le fond de la cellule d'un piquage d'extraction du bain qui débouche dans le compartiment anodique. Le bain est alors recyclé en continu vers le panier après avoir été rechargé convenablement en halogénure du métal à déposer.

L'invention sera mieux comprise à l'aide des dessins ci-joints et qui représentent à la figure 1 une coupe suivant un plan axial d'un exemple de cellule selon l'invention et à la figure 2 une coupe de la même cellule suivant un plan horizontal de tracé XX' sur la figure 1.

Sur la figure 1, on distingue un bac cylindrique (1) équipé extérieurement de circuits de chauffage (2), d'un calorifugeage (3) et garni intérieurement d'un bain (4) de sels fondus jusqu'au niveau (5) et muni sur sa paroi inférieure d'un orifice (6) de sortie de bain. Sur le couvercle (7) de la cellule débouche une tubulure (8) d'injection de gaz inerte. Traversant ledit couvercle et, plongeant dans le bain on voit:
une anode centrale (10) avec son prolongement extérieur (11) destiné à être raccordé au pôle positif d'une source de courant continu;
une cloche (12) entourant l'anode et son prolongement extérieur (11) par l'intermédiaire d'une tubulure (13) raccordée à la tubulure (8) d'injection de gaz inerte de manière à faciliter l'entraînement de l'halogène hors de la cellule par la tubulure (9);
un panier cylindrique tubulaire (14) en treillis métallique comportant une paroi extérieure (15) et une paroi intérieure (16), un fond (17) qui s'étend jusqu'à l'axe de la cellule, une voûte (18) de fermeture se trouvant au-dessus du niveau du bain et équipée d'une tuyauterie (19) d'alimentation en bain et halogénure et d'un prolongement extérieur (20) destiné à être raccordé au pôle négatif d'une source de courant continu;
le panier contient un certain volume de métal (21);
deux cathodes (22) et (23) placées dans le compartiment délimité par les parois intérieures de la cellule et par les parois extérieures de panier re- couvertes d'un dépôt de métal avec leur prolongement extérieur (24) et (25) destinés à être raccordées au pôle négatif d'une source de courant continu à un potentiel plus négatif que (20);

Sur la figure 2, on retrouve certains des éléments de la figure 1, à savoir: la cellule (1), le système de chauffage (2), le calorifugeage (3), l'anode centrale (10) et la cloche (12), le panier et ses parois extérieure (15) et intérieure (16) contenant le métal (21) et huit cathodes dont deux repérés (22) et (23), revêtues d'un dépôt de métal d'épaisseur décroissante quand on tourne dans le sens des aiguilles d'une montre à partir de (22), cathode qui a connu le temps de séjour le plus long dans le bain.

L'invention peut être illustrée à l'aide de l'exemple d'application suivant:

Dans une cellule en Hastelloy C, de diamètre intérieur 235 mm et hauteur 700 mm, équipée d'un système de chauffage, et à l'intérieur de laquelle est placée un cuve cylindrique en nickel de diamètre 220 mm et hauteur 300 mm, on a chargé 13,7 kg d'un eutectique BaCI₂-CaCI₂-NaCI (16,3 - 46,9 - 36,7% en moles). Après mise en place d'un couvercle étanche muni d'une anode en graphite et d'une cathode en nickel et de différentes tubulures obturables, on a procédé à une mise sous vide de la cellule vers 550°C pour élmi- ner l'humidité, puis à un traitement par l'HCI pour éliminer les oxydes, hydroxydes, et autres impuretés contenues dans le bain, puis à une électrolyse sous une tension continue de 2,2 V jusqu'à stabilisation du courant résiduel.

On a alors enlevé le couvercle et introduit dans le bain un panier cylindrique annulaire réalisé au moyen d'une armature en fil de nickel de diamètre 3 mm revêtue d'une toile métallique réalisée avec du fil de nickel de diamètre 0,28 mm tressée suivant une maille de 35 mesh. Puis, on a replacé le couvercle équipé d'une anode centrale et de sa cloche, de ses cathodes complémentaires, des différentes tubulures d'entrée et de sortie de gaz et du système d'alimentation en halogénure.

On a purgé l'atmosphère de la cellule sous vide, puis sous argon, puis on a réchauffé à 550°C. Le bain étant liquide, on y a plongé les différentes électrodes. La hauteur du bain dans la cellule était alors de 150 mm.

Par ailleurs, on a préparé une solution de TiClₓ en bain de sels fondus, où X était à 2,3 par oxydation de poudre de titane par du tétrachlorure de titane. Cette solution renfermait environ 10% en poids de titane sous forme d'halogénure.

Ce TiClₓ a été introduit à raison de 6 g/heure dans la cellule et on a appliqué une tension de 3,5 V. Le courant 1, avait alors pour valeur 2 A.

Après introduction dans le panier de 1500 g de bain de sel contenant 10% de titane sous forme de TiClₓ, le métal déposé dans le panier occupait environ la moitié de son volume. Un prélèvement de bain effectué près de la cathode complémentaire montrait la présence d'un sel parfaitement blanc, c'est-à-dire ne contenant aucune trace de sous-chlorure, résultat d'ailleurs confirmé par l'analyse.

On a alors alimenté en TiClₓ le compartiment délimité par les parois intérieures de la cellule et les parois extérieures du panier jusqu'à atteindre une composition comprise entre 1,5 et 2% en poids de titane et on a imposé une tension de -0,9 V entre cathode et panier. Il s'est établi un courant 1₂ de valeur moyenne 1,5 A.

Après huit heures de marche, il s'est formé sur la cathode un dépôt de métal bien cristallisé n'entraînant que 1 à 2% en poids de sels fondus. Le poids recueilli était de 2,3 g.

L'opération a été menée sur une durée de 66 heures. Les tensions, intensités et poids de métal obtenus figurent dans le tableau suivant:

## Revendications

1. Procédé d'obtention d'un métal par électrolyse d'halogénures dans un bain d'halogénures fondus contenu dans une cuve comportant un double dépôt simultané et continu, dans lequel on fait d'abord circuler un courant électrique continu I₁ d'un ensemble anodique vers une cathode en forme de panier à double paroi, tous deux étant immergés dans le bain, an alimentant le panier avec un halogénure du métal à déposer, jusqu'à ce que la quantité d'électricité débitée corresponde au remplissage de 1/3 à 2/3 du volume du panier par le métal, puis on introduit, dans le compartiment délimité par les parois intérieures de la cuve et les parois extérieures du panier, l'halogénure du métal de manière à avoir dans le bain contenu dans ledit compartiment une teneur en métal combiné comprise entre 1 et 7% en poids, puis on fait alors circuler, simultanément au courant I₁, un courant I₂ du panier vers au moins une cathode complémentaire tout en continuant à alimenter le panier en halogénures, et on extrait périodiquement ladite cathode complémentaire pour récupérer le métal obtenu et la remplace par une autre cathode.

2. Procédé selon la revendication 1, caractérisé en ce que l'on modifie à tout moment le rapport I₁/ 1₂.

3. Procédé selon la revendication 1, caractérisé en ce que l'alimentation en halogénure du métal à déposer se fait sous forme d'un mélange avec le bain que l'on fait circuler entre les électrodes, soutire en continu et recycle après recharge en halogénures.

4. Procédé selon la revendication 1, caractérisé en ce que l'on alimente le panier avec des halogénures à l'état solide.

₁₅ 5. Procédé selon la revendication 1, caractérisé en ce que lors du début du fonctionnement en régime, si on utilise n cathodes, on plonge une seule électrode dans le bain, puis les n-1 autres successivement et périodiquement de manière ₂₀ que lorsqu'on plonge la nième, la première est recouverte par une quantité de métal raffiné souhaitée.

6. Procédé selon la revendication 1, caractérisé en ce que l'on met en oeuvre un halogénure M ²⁵ (Halog)ₓ d'un métal présentant un point de fusion supérieur à 1000°C et de préférence plusieurs états de valence comme le titane, le zirconium, l'hafnium, le thorium, le vanadium, le niobium, le tantale, le chrome, le molybdène, le tungstène, ³⁰ l'uranium, le plutonium ainsi que les métaux des terres rares.

7. Procédé selon la revendication 4, caractérisé en ce que dans le cas du titane, l'halogénure est

₃₅ du type TiClₓ où X est égal ou compris entre 2 et 4.

8. Procédé selon la revendication 7, caractérisé en ce que X est compris entre 2 et 3.

9. Procédé selon la revendication 8, caractérisé en ce que X est voisin de 2,3.

₄₀ 10. Dispositif d'électrolyse d'halogénures du métal à déposer contenus dans un bain d'halogénures fondus comprenant une cuve cylindrique conçue pour contenir ledit bain à l'abri de l'atniso- gère, un ensemble anodique comprenant au moins ₄₅ une anode (10) de forme cylindrique placée au centre de la cellule plongeant dans le bain (4), une cathode métallique (14) entourant complètement et symétriquement l'ensemble anodique, des moyens de liaison (11) et (20) des parties hautes 50 de l'ensemble anodique et de la cathode respectivement aux pôles positif et négatif d'une source de courant continu, au moins une cathode complémentaire (22) placée à l'extérieur de la cathode (14) reliée à une source de courant de potentiel ₅₅ plus fortement négatif que celui de la cathode (14), caractérisé en ce que la cathode (14) a la forme d'un panier en treillis suspendu dans le bain constitué par deux cylindres (15) et (16) coaxiaux verticaux solidaires d'un fond (17) perfo- ₆₀ ré s'étendant jusqu'à l'axe de la cuve de manière à partager le volume du bain en trois compartiments, qu'il comporte un système d'alimentation (19) en halogénures placé à la partie haute de la cathode et entre les deux cylindres, des moyens ₆₅ d'aspiration (9) de l'halogène dégagé et des moyens de sortie de la cathode complémentaire du bain à l'abri de l'air.

11. Dispositif d'électrolyse d'halogénures du métal à déposer contenus dans un bain (4) d'halogénures fondus comprenant une cuve (1) cylindrique conçue pour contenir ledit bain à l'abri de l'atmosphère, une cathode (14) en forme de panier perforé métallique comprenant une paroi latérale (15) verticale solidaire d'un fond (17), suspendu dans le bain, un ensemble anodique comportant au moins une anode (10) de forme cylindrique plongeant dans le bain placé à l'extérieur du panier, des moyens de liaison (11, 20) des parties hautes de l'ensemble anodique et de la cathode respectivement aux pôles positif et négatif d'une source de courant continu, au moins une cathode complémentàire (22) placée à l'intérieur du panier de façon symétrique, un dispositif d'alimentation (19) en halogénures par la partie haute de la cathode, des moyens d'aspiration (9) de l'halogène dégagé, caractérisé en ce que la paroi latérale (15) du panier est en treillis, a la forme d'un cylindre, que le panier est équipé intérieurement d'une deuxième paroi (16) latérale en treillis métallique parallèle et co-axiale à la première et fixée sur le fond de manière à partager le volume du bain en trois compartiments, que la cathode complémentaire est reliée par sa partie haute et par un moyen de liaison (24) à une source de courant de potentiel plus fortement négatif que celui du panier, que le dispositif d'alimentation en halogénures est en relation avec l'intérieur du compartiment délimité par les deux parois en treillis du panier.

12. Dispositif selon les revendications 10 et 11, caractérisé en ce que le fond du panier est à souble paroi qui délimite un volume en communication avec le volume compris entre les deux parois latérales du panier.

13. Dispositif selon les revendications 10 et 11, caractérisé en ce qu'il comprend au moins deux cathodes complémentaires placées de façon symétrique autour du panier.

## Patentansprüche

1. Verfahren zur Gewinnung eines Metalls durch Elektrolyse von Halogeniden in einem Bad von geschmolzenen Halogeniden, das in einer Wanne mit einer gleichzeitigen und kontinuierlichen Doppelabscheidung enthalten ist, wobei man zunächst einen elektrischen Gleichstrom 1₁ von einer anodischen Einheit zu einer Kathode in Korbform mit doppelter Wand fliessen lässt, welche beiden in das Bad eingetaucht sind, indem man den Korb mit einem Halogenid des abzuscheidenden Metalls speist, bis die durchgesetzte Elektrizitätsmenge der Füllung von 1/3 bis 2/3 des Volumens des Korbes durch das Metall entspricht, man dann in das durch die inneren Wände der Wanne und die äusseren Wände des Korbes begrenzte Abteil das Halogenid des Metalls derart einführt, um in dem in diesem Abteil enthaltenen Bad einen Gehalt an gebundenem Metall im Bereich von 1 bis 7 Gew.- % zu haben, man dann gleichzeitig mit dem Strom 1₁ noch einen Strom 1₂ vom Korb zu wenigstens einer ergänzenden Kathode bei Fortsetzung der Speisung des Korbes mit Halogeniden fliessen lässt und man periodisch diese ergänzende Kathode zur Erfassung des erhaltenen Metalls entnimmt und sie durch eine andere Kathode ersetzt.

2. Verfahren nach dem Anspruch 1, dadurch gekennzeichnet, dass man in jedem Augenblick das Verhältnis 1₁/1₂ modifiziert.

3. Verfahren nach dem Anspruch 1, dadurch gekennzeichnet, dass die Speisung mit Halogenid des abzuscheidenden Metalls in Form einer Mischung mit dem Bad erfolgt, das man zwischen den Elektroden zirkulieren lässt, kontinuierlich abzieht und nach Wiederbeladung mit Halogeniden rückführt.

4. Verfahren nach dem Anspruch 1, dadurch gekennzeichnet, dass man den Korb mit Halogeniden im festen Zustand speist.

5. Verfahren nach dem Anspruch 1, dadurch gekennzeichnet, dass man zu Beginn des Betriebsverlaufs, wenn man n Kathoden verwendet, eine einzige Elektrode in das Bad, danach die n-1 anderen nacheinander und periodisch so eintaucht, dass, wenn man die n-te eintaucht, die erste mit einer gewünschten Menge raffinierten Metalls bedeckt ist.

6. Verfahren nach dem Anspruch 1, dadurch gekennzeichnet, dass man ein Halogenid M (Ha- log)ₓ eines Metalls einsetzt, das einen Schmelzpunkt über 1000°C und vorzugsweise mehrere Wertigkeitsstufen aufweist, wie Titan, Zirkonium, Hafnium, Thorium, Vanadin, Niob, Tantal, Chrom, Molybdän, Wolfram, Uran, Plutonium sowie die Seltenmetalle.

7. Verfahren nach dem Anspruch 4, dadurch gekennzeichnet, dass im Fall des Titans das Halogenid vom Typ TiClₓ ist, worin X gleich oder zwischen 2 und 4 ist.

8. Verfahren nach dem Anspruch 7, dadurch gekennzeichnet, dass X zwischen 2 und 3 ist.

9. Verfahren nach dem Anspruch 8, dadurch gekennzeichnet, dass X nahe 2,3 ist.

10. Vorrichtung zur Elektrolyse von in einem Bad von geschmolzenen Halogeniden enthaltenen Halogeniden des abzuscheidenden Metalls, mit einer zylindrischen Wanne, die zur Aufnahme des Bades unter Abschluss gegenüber der Atmosphäre ausgebildet ist, einer anodischen Einheit mit wenigstens einer Anode (10) zuylindrischer Form, die in der Mitte der Zelle angeordnet in das Bad (4) eintaucht, einer metallischen Kathode (14), die die anodische Einheit völlig und symmetrisch umgibt, Mitteln (11) und (20) zur Verbindung der oberen Teile der anodischen Einheit und der Kathode mit dem positiven bzw. negativen Pol einer Gleichstromquelle, wenigstens einer ergänzenden Kathode (22), die ausserhalb der Kathode (14) angeordnet mit einer Stromquelle eines stärker negativen Potentials als das der Kathode (14) verbunden ist, dadurch gekennzeichnet, dass die Kathode (14) die Form eines im Bad aufgehängten Gitterkorbes hat, der aus zwei koaxialen vertikalen Zylindern (15) und (16), die mit einem perforierten Boden (17) fest verbunden sind, besteht, der sich bis zur Achse der Wanne derart erstreckt, dass das Volumen des Bades in drei Abteile unterteilt wird, und dass sie ein System (19) zur Speisung mit Halogeniden, das im oberen Teil der Kathode und zwischen den zwei Zylindern angeordnet ist, Mittel (9) zum Ansaugen des freigesetzten Halogens und Mittel zur Entnahme der ergänzenden Kathode aus dem Bad unter Luftabschluss aufweist.

11. Vorrichtung zur Elektrolyse von in einem Bad (4) von geschmolzenen Halogeniden enthaltenen Halogeniden des abzuscheidenden Metalls, mit einer zylindrischen Wanne (1), die zur Aufnahme des Bades unter Abschluss gegenüber der Atmosphäre ausgebildet ist, einer Kathode (14) in Form eines perforierten metallischen Korbes, der eine mit einem Boden (17) fest verbundene Seitenwand (15) aufweist und im Bad aufgehängt ist, einer anodischen Einheit mit wenigstens einer Anode (10) zylindrischer Form, die in das Bad eintaucht und ausserhalb des Korbes angeordnet ist, Mitteln (11, 20) zur Verbindung der oberen Teile der anodischen Einheit und der Kathode mit dem positiven bzw. negativen Pol einer Gleichstromquelle, wenigstens einer im inneren des Korbes in symmetrischer Weise angeordneten ergänzenden Kathode (22), einer Einrichtung (19) zur Speisung mit Halogeniden vom oberen Teil der Kathode und Mitteln (9) zum Ansaugen des freigesetzten Halogens, dadurch gekennzeichnet, dass die Seitenwand (15) des Korbes aus Gitter ist und die Form eines Zylinders hat, dass der Korb innen mit einer zweiten metallischen Gitterseitenwand (16) ausgebildet ist, die zur ersten parallel und koaxial ist und auf dem Boden so befestigt ist, dass sie das Volumen des Bades in drei Abteile unterteilt, dass die ergänzende Kathode mit ihrem oberen Teil und durch ein Verbindungsmittel (24) mit einer Stromquelle stärker negativen Potentials als das des Korbes verbunden ist und dass die Einrichtung zur Speisung mit Halogeniden in Verbindung mit dem Inneren des durch die beiden Gitterwände des Korbes begrenzten Abteils ist.

12. Vorrichtung nach den Ansprüchen 10 und 11, dadurch gekennzeichnet, dass der Boden des Korbes mit doppelter Wand ist, wodurch ein Volumen in Verbindung mit dem Volumen zwischen den beiden Seitenwänden des Korbes begrenzt wird.

13. Vorrichtung nach den Ansprüchen 10 und 11, dadurch gekennzeichnet, dass sie wenigstens zwei ergänzende Kathoden aufweist, die in symmetrischer Weise um den Korb herum angeordnet sind.

## Claims

1. Process for obtaining a metal by electrolysis of halides in a bath of dissolved halides contained in a tank comprising a double simultaneous and continuous deposit, in which firstly a continuous electric current 1₁ is circulated from an anodic assembly towards a cathode in the form of a double-walled basket, both being immersed in the bath, by supplying the basket with a halide of the metal which is to be deposited, until the quantity of electricity which is delivered corresponds to a filling of 1/3 to 2/3 of the volume of the basket by the metal, then into the compartment delimited by the interior walls of the tank and the exterior walls of the basket, the halide of the metal is introduced so as to have in the bath contained in the said compartment a content of combined metal comprised between 1 and 7% by weight, then simultaneously to the current 1₁, a current 1₂ is circulated from the basket to at least one complementary cathode, whilst continuing to supply the basket with halides, and periodically the said complementary cathode is extracted to recover the obtained metal, and it is replaced by another cathode.

2. Process according to Claim 1, characterized in that the ratio 1₁ / 1₂ ist modified constantly.

3. Process according to Claim 1, characterized in that the supply with halide of the metal which is to be deposited is carried out in the form of a mixture with the bath, which is circulated between the electrodes, continuously drawn off and recycled after recharging with halides.

4. Process according to Claim 1, characterized in that the basket is supplied with halides in solid state.

5. Process according to Claim 1, characterized in that at the start of normal operation, if n cathodes are used, a single electrode is plunged into the bath, then the n-1 others successively and periodically such that when the nth is plunged in, the first is covered by a desired quantity of refined metal.

6. Process according to Claim 1, characterized in that a halide M (Halog)ₓ is used, of a metal having a melting point greater than 1000°C and preferably several valency states, like titanium, zirconium, hafnium, thorium, vandium, niobium, tantalum, chromium, molybdenum, tungsten, uranium, plutonium and also the rare earth metals.

7. Prosess according to Claim 4, characterized in that in the case of titanium, the halide is of the type TiClₓ in which X is equal or comprised between 2 and 4.

8. Process according to Claim 7, characterized in that X is comprised between 2 and 3.

9. Process according to Claim 8, characterized in that X is close to 2.3.

10. Device for the electrolysis of halides of the metal to be deposited contained in a bath of dissolved halides comprising a cylindrical tank designed to contain the said bath protected from the atmosphere, and anodic assembly comprising at least one anode (10) of cylindrical shape, placed at the centre of the cell, plunging into the bath (4), a metallic cathode (14) surrounding the anodic assembly completely and symmetrically, connection means (11) and (20) of the upper parts of the anodic assembly and of the cathode respectively to the positive and negative poles of a source of continuous current, at least one complementary cathode (22) placed on the outside of the cathode (14) connected to a source of current with a potential more strongly negative than that of the cathode (14), characterized in that the cathode (14) has the form of a lattice-work basket suspended in the bath constituted by two coaxial vertical cylinders (15) and (16) integral with a perforated base (17) extending to the axis of the tank so as to divide the volume of the bath into three compartments, that it comprises a supply system (19) for halides, which is placed in the upper part of the cathode and between the two cylinders, means for suction (9) of the halogen which is given off, and outlet means of the complementary cathode of the bath protected from the air.

11. Device for the electrolysis of halides of the metal which is to be deposited contained in a bath (4) of dissolved halides comprising a cylindrical tank (1) designed to contain the said bath protected from the atmosphere, a cathode (14) in the form of a metallic perforated basket comprising a lateral vertical wall (15) integral with a base (17), suspended in the bath, an anodic assembly comprising at least one anode (10) of cylindrical shape plunging into the bath placed on the exterior of the basket, means for connection (11, 20) of the upper parts of the anodic assembly and of the cathode respectively to the positive and negative poles of a source of continuous current, at least one complementary cathode (22) placed in the interior of the basket in a symmetrical manner, a device (19) for the supply of halides by the upper part of the cathode, means (9) for the suction of the halogen which is given off, characterized in that the lateral wall (15) of the basket is of lattice-work, has a cylindrical shape, that the basket is equipped on the interior with a second lateral metallic wall (16) of lattice-work, which is parallel and coaxial to the first, and is fixed to the base so as to divide the volume of the bath into three compartments, that the complementary cathode is joined by its upper part and by a connection means (24) to a source of current of a potential more strongly negative than that of the basket, that the device for the supply of halides is in relation to the interior of the compartment delimited by the two lattice-work walls of the basket.

12. Device according to Claims 10 and 11, characterized in that the base of the basket is double-walled, which delimits a volume in communication with the volume comprised between the two lateral walls of the basket.

13. Device according to Claims 10 and 11, characterized in that it comprises at least two complementary cathodes placed in a symmetrical manner around the basket.
